# EUROPÄISCHE PATENTSCHRIFT

(11) **EP 0 708 843 B1**
(45) Veröffentlichungstag und Bekanntmachung des Hinweises auf die Patenterteilung: **26.03.1997**
(21) Anmeldenummer: 94924719.1
(22) Anmeldetag: 06.07.1994
(51) Int. Cl.: C21D 8/02, C23G 3/02, B21B 45/06

(54) **VERFAHREN UND ANLAGE ZUM HERSTELLEN VON EDELSTAHLROHLINGEN**
METHOD AND PLANT FOR THE MANUFACTURE OF SPECIAL STEEL BLANKS
PROCEDE ET INSTALLATION PERMETTANT DE REALISER DES EBAUCHES EN ACIER SPECIAL

(30) Priorität: 13.07.1993 AT 1375/93
(43) Veröffentlichungstag der Anmeldung: 01.05.1996
(73) Patentinhaber: Andritz-Patentverwaltungs-Gesellschaft m.b.H., A-8045 Graz (AT)
(72) Erfinder: MARESCH, Gerald, A-2340 Mödling (AT); BRAUN, Edgar, Upper St. Clair, PA 15241 (US)
(74) Vertreter: Schweinzer, Friedrich
(86) Internationale Anmeldenummer: EP9402215
(87) Internationale Veröffentlichungsnummer: WO9502706

(56) Entgegenhaltungen:
- EP-A- 0 292 313
- EP-A- 0 369 984
- EP-A- 0 387 555
- EP-A- 0 453 321
- GB-A- 1 333 943
- PATENT ABSTRACTS OF JAPAN vol. 14, no. 159 (M-956) 28. März 1990 & JP,A,02 020 610 (NISSHIN STEEL) 24. Januar 1990

## Beschreibung

Die Erfindung betrifft ein Verfahren zur Herstellung von Edelstahlband oder -platten, wobei das gegossene Material chargenweise geglüht und abgekühlt wird, bzw. ein Verfahren umfassend das chargenweise Gießen und Abkühlen.

Bei den bekannten Verfahren zur Herstellung von Edelstahl, insbesondere von Edelstahlband oder -platten, wird der Edelstahl mit allen Legierungselementen erschmolzen, die Schmelze zu einer Bramme gegossen und diese nach dem Erkalten mechanisch von Verunreinigungen an der Oberfläche gereinigt. Danach wird die gereinigte Bramme erneut erwärmt und in einem Warmwalzwerk zu einem Band - typischerweise mit einer Dicke von maximal 15 mm, einer Breite von maximal 2,5 m und einer Länge in der Größenordnung von bis zu 100 m und mehr - oder einer Platte - typischerweise mit einer Dicke zwischen 10 und 150 mm sowie Abmessungen von etwa 10 m Länge und 3 m Breite - ausgewalzt. Wenn das Warmwalzwerk aus einer Steckel Mill besteht, kann das Edelstahlband ohne weitere Glühbehandlung chargenweise in einer geeigneten Beizlinie, wie sie beispielsweise in der AT-PS 394.734 beschrieben ist, behandelt werden. Dabei können unterschiedliche Stahlqualitäten und Bänder bzw. Platten unterschiedlicher Dimensionen unmittelbar aufeinanderfolgend behandelt werden, ohne daß aufwendige Umstellungen der Behandlungsanlage notwendig sind.

Andernfalls wird das Edelstahl-Warmband in kontinuierlich arbeitenden Glüh- und Beizlinien in einem mit Gas beheizten Glühofen geglüht, anschließend abgekühlt, der Großteil des Zunders mechanisch entfernt und der restliche Zunder durch Beizen mit vorzugsweise Säuren entfernt, wobei zum Einsparen von Säuren eine Vorbehandlung mit Strom in Neutralsalzlösungen angewendet werden kann. Bei dieser Art der Anlage werden Edelstahlbänder zu einem Endlosband verschweißt, das am Ende der Anlage wieder aufgetrennt wird. Platten oder anders geformte Rohlinge werden auf verschiedene Art durch die Anlage transportiert. Dies hat neben den hohen Investitionskosten für die Schweißmaschine, die Transporteinrichtungen und die damit in Verbindung stehenden Apparaturen auch noch den Nachteil, daß etwa das Band während der Schweißzeit aus einem Bandspeicher entnommen werden muß, der anschließend wieder gefüllt wird. Weiters ist bei Störungen an der Schweißmaschine oder im Bandspeicher alles Band, das sich gerade im Glühofen befindet, Schrott, da es zu lange Zeit der Glühbehandlung ausgesetzt wurde.

In letzter Zeit werden vermehrt Edelstahlrohlinge in Form von Platten und Bändern gegossen und nach dem Abkühlen entzundert und vorzugsweise gebeizt. Diese Platten müssen zwar nicht unbedingt in allen Fällen geglüht werden, dies kann jedoch vorgesehen sein. Dabei ist es zum Entzundern und Beizen, allenfalls auch zum Glühen vor diesen Behandlungsschritten, notwendig, die Platten durch die oder jede nachfolgende Behandlungsanlage zu transportieren.

Die Erfindung soll die oben genannten Nachteile vermeiden und ein Verfahren bzw. eine Anlage angeben, bei welchen im gesamten Herstellungsverfahren für Edelstahlrohlinge eine größere Flexibilität in der Abfolge von Edelstahlqualitäten und Abmessungen der Edelstahlbänder oder -platten gegeben ist.

Dies wird bei der Variante mit gewalzten Rohlingen erfindungsgemäß durch das chargenweise Glühen des Materials, und das ohne Zwischenlagerung an die letzte Wärmebehandlung des Materials anschließende Entzundern erzielt, wobei das Material sowohl durch einen Glühofen als auch durch die Entzunderungsanlage, vorzugsweise eine Beizanlage, geschoben wird, bis der Anfang des Materials aus der Entzunderungsanlage ausgetreten ist, wonach das Material ausschließlich oder zusätzlich von nach der Entzunderungsanlage befindlichen Einrichtungen durch den Glühofen und die Entzunderungsanlage gezogen wird. Damit wird der Aufwand- auch bezüglich der apparativen Seite - für das Einziehen und Durchziehen des Materials vermieden und die Herstellung und Behandlung von Chargen von Edelstahlbändern und/oder -platten unterschiedlicher Qualität und Abmessungen ist damit wesentlich vereinfacht, und durch das chargenweise Glühen und Entzundern ohne Zwischenlagerung ist ein Zusammenschweißen und späteres Trennen der Edelstahlbänder und gegebenenfalls daraus hergestellter Platten nicht notwendig und das gesamte Herstellungsverfahren somit wesentlich vereinfacht und auch viel flexibler als die herkömmlichen Verfahren. Die zur Durchführung des Verfahrens vorgesehene Anlage kann ohne Schweiß- und Trennmaschinen und ohne Bandspeicher ausgeführt und damit bei größerer Flexibilität in der Anwendung kleiner, einfacher und billiger gehalten werden.

Die Verfahrensvariante der Herstellung von Edelstahlbändern oder - platten, die gegossen werden, ist erfindungsgemäß gekennzeichnet durch das chargenweise Gießen und das ohne Zwischenlagerung daran anschließende Entzundern, wobei das Material sowohl durch einen Glühofen als auch durch die Entzunderungsanlage, vorzugsweise eine Beizanlage, geschoben wird, bis der Anfang des Materials aus der Entzunderungsanlage ausgetreten ist, wonach das Material ausschließlich oder zusätzlich von nach der Entzunderungsanlage befindlichen Einrichtungen durch den Glühofen und die Entzunderungsanlage gezogen wird. Die Vorteile entsprechen dabei bezüglich der Flexibilität in der unmittelbar aufeinanderfolgenden Herstellbarkeit von verschiedenen Edelstahlqualitäten und Rohlingen verschiedener Abmessungen dem zuerst genannten Verfahren.

Wenn gemäß einem weiteren Merkmal der Erfindung das Material nach dem Gießen vorerst warmgewalzt, anschließend geglüht, abgekühlt und ohne Zwischenlagerung des geglühten Materials nach der letzten Wärmebehandlung entzundert wird, kann bei vielen Materialien unter Beibehaltung der oben angeführten Vorteile eine verbesserte Qualität des Edelstahls erzielt werden. Bei der Herstellung von beispielsweise Edelstahlband kann dieses nach dem Gießen warmgewalzt und anschließend direkt geglüht, abgekühlt und entzundert werden. Wird das Edelstahlband bereits aus der Schmelze zu einem Band gegossen und gegebenenfalls in einem Warmwalzwerk auf die gewünschte Dicke gewalzt, kann das Band nach dem Abkühlen direkt in einer Entzunderungsanlage, bestehend aus einer mechanischen Vorentzunderung mit einer anschließenden chemischen Entzunderung (Beize) vom gebildeten Zunder befreit werden, wobei das Band vorher nicht zu einem Bund aufgewickelt werden muß, sondern alle Schritte kontinuierlich in einem Durchgang erfolgen. Erst bevor das Band zu einem Bund aufgewickelt wird oder gegebenenfalls direkt durch die Glüh- und Entzunderungsanlage geführt wird, wird der Bandanfang, der im Falle des Gießens nicht die gleiche Breite wie das restliche, nachfolgende Band hat, mit einer Schere abgetrennt und als Schrott zurückgeführt. Ebenso wird auch das Ende des Bandes, das auch nicht die volle Bandbreite hat, abgetrennt und zurückgeführt.

Vorzugsweise wird dabei bandförmiges Material einer Aufwickelvorrichtung, vorzugsweise einer Aufhaspel, zugeführt und darauf aufgewickelt, wobei vorzugsweise das Material von der Aufwickelvorrichtung durch die Anlage gezogen wird.

Gemäß einer Variante der Erfindung wird das Material nach Verlassen der Entzunderungsanlage in Platten geschnitten.

In günstiger Weise können die Anforderungen der Kunden an die Abmessungen bzw. die Oberflächenqualität des Edelstahls erfüllt werden, wenn bandförmiges Material, gegebenenfalls vor dem Aufwickeln, geglättet wird, beispielsweise in einer Skin-pass-Anlage.

Gemäß einer vorteilhaften Weiterbildung des erfindungsgemäßen Verfahrens erfolgt die Entzunderung chemisch, gegebenenfalls anschließend an eine mechanische Entzunderung, vorzugsweise durch Säuren, beispielsweise Salpetersäure, Schwefelsäure, Salzsäure, Flußsäure oder einer Mischung von zumindest zwei dieser Säuren und/oder wässrigen Lösungen eines oder mehrerer Salze dieser Säuren mit den im Material enthaltenen Metallen. Dies erlaubt die Entzunderung im bewährten Verfahren, wobei besonders gute Oberflächenqualitäten erzielbar sind.

Eine Erleichterung des zuvor beschriebenen chemischen Entzunderns wird vorteilhafterweise dadurch erzielt, daß vor der chemischen Entzunderung eine elektrolytische Behandlung des Materials, insbesondere in einer Neutralsalzlösung, erfolgt, wobei das Material vorzugsweise abwechselnd anodisch oder kathodisch gepolt wird. Die vorgeschaltete elektrolytische Behandlung führt zu einem Lockern der Zunderschicht und erleichtert dadurch den chemischen Angriff durch die Beizflüssigkeit.

Um den Ansprüchen an die Geschwindigkeit beim Durchführen des Materials durch die Entzunderungsanlage besser entsprechen zu können, ist gemäß einem weiteren Merkmal der Erfindung vorgesehen, daß das Material im Glühofen induktiv erwärmt wird. Damit können die Aufwärmzeiten des Materials auf ca 10 bis 20% der Zeit in herkömmlichen Glühöfen mit Gasbrennern und daraus folgend auch die Durchlaufzeiten durch die Glühanlage reduziert sowie die Durchsatzrate durch die gesamte Anlage erhöht werden.

Eine erfindungsgemäße Anlage zum Herstellen von Edelstahlrohlingen, insbesondere von Edelstahlband, umfaßt gemäß einer ersten Variante eine Gießanlage für das Rohmaterial und eine Entzunderungsanlage, vorzugsweise eine Beizanlage, und ist erfindungsgemäß gekennzeichnet durch Kühleinrichtungen für das gegossene Material, sowie Einrichtungen zum Durchschieben des Anfanges des Materials durch die unmittelbar anschließende Entzunderungsanlage. Damit sind keinerlei Anlagen zum Verbinden der aufeinanderfolgenden Chargen, keinerlei Bandspeicher und auch keine Trennanlage nach der Entzunderungsanlage notwendig, sodaß die Investitionskosten für die geringeren Platzbedarf aufweisende Anlage drastisch reduziert werden können. Auch die Ausschußmenge bei Störungen an der Schweißmaschine bzw. dem Bandspeicher werden vermieden, da diese kostspieligen und anfälligen Anlagenteile nicht benötigt werden.

Die oben angeführten Vorteile treten auch bei der Variante der erfindungsgemäßen Anlage auf, umfassend ein Walzwerk, vorzugsweise ein Warmwalzwerk, und eine Entzunderungsanlage, vorzugsweise eine Beizanlage, welche Anlage dadurch gekennzeichnet ist, daß sich die Entzunderungsanlage an eine Glühvorrichtung für das gewalzte Material, vorzugsweise einen Glühofen, allenfalls eine Kühleinrichtung nach der Glühvorrichtung, ohne Zwischenlager, beispielsweise Auf- und Abwickelvorrichtungen, unmittelbar darauffolgend anschließt.

Eine vorteilhafte Ausgestaltung der erfindungsgemäßen Anlage ist dadurch gekennzeichnet, daß die Glühvorrichtung als induktiv wirkende Glühvorrichtung ausgebildet ist. Durch die kürzeren Aufheizzeiten können bei gleicher Durchsatzleistung erheblich kleinere Glühöfen eingesetzt werden, was zu großen Einsparungen bei den Investitionskosten führt, oder bei gleicher Auslegung des Ofens zu höherem Durchsatz des Ofens und auch der gesamten Anlage führt. Darüberhinaus werden durch die direktere Beheizung und die damit verbundene Verminderung der Wärmeverluste auch die Betriebskosten gesenkt.

Vorzugsweise sind die Glühvorrichtung sowie die Entzunderungsanlage mit Einrichtungen zum Durchschieben des Anfanges des Materials durch die Vorrichtung bzw. die Anlage ausgestattet, d.h. als Schubglühvorrichtung bzw. Schubbeizanlage ausgebildet. Durch diese Ausgestaltung können in günstiger Weise ohne große Ausschüsse Edelstahlrohlinge, insbesondere Bänder und daraus später hergestellte Platten, unterschiedlichster Qualitäten und Abmessungen hergestellt werden.

Dabei sind vorteilhafterweise nach der Entzunderungsanlage Einrichtungen zum Ergreifen des Anfanges des aus der Entzunderungsanlage austretenden Materials vorgesehen, vorzugsweise angetriebene Aufwickelvorrichtungen wie etwa eine Aufhaspel.

Gleichermaßen könnte gemäß einer Variante nach der Entzunderungsanlage eine Querteilschere vorgesehen sein.

Um den Forderungen an die Abmessungen und die Oberflächenqualität des Bandes bzw. der Platten optimal Rechnung tragen zu können, ist gemäß einem weiteren Merkmal der Erfindung zwischen der Entzunderungsanlage und der Aufwickelvorrichtung bzw. Querteilschere eine Einrichtung zum Glätten des Materials, vorzugsweise eine Bandglätteinrichtung, wie beispielsweise eine Skin-pass-Anlage, vorgesehen.

Vorzugsweise, um beste Oberflächenqualität des Edelstahles unter Verwendung bewährter Technologie zu erzielen, ist vorgesehen, daß die Entzunderungsanlage zumindest eine chemische Entzunderungssektion, insbesondere eine Beizsektion mit zumindest einem Behälter zur Aufnahme von wässrigen Beizmedien, vorzugsweise Säuren, aufweist.

Zur Unterstützung der chemischen Beizwirkung, um entweder eine Beizzeitverkürzung oder einen größeren Durchsatz erzielen zu können, sind gemäß einem weiteren Merkmal der Erfindung in zumindest einem Behälter Elektroden unterschiedlicher Polarität vorhanden.

Dabei kann zur Unterstützung der entzundernden Wirkung der Chemikalien zwischen mindestens zwei Behältern mindestens eine Waschbürstmaschine, vorzugsweise mit abrasiven Bürsten, vorgesehen sein.

Mit der gleichen Wirkung ist bei einer weiteren Ausgestaltung der erfindungsgemäßen Anlage nach der Entzunderungsanlage, insbesondere einer Beizsektion, eine Spülsektion vorgesehen, die vorzugsweise mit einer Waschbürstmaschine, vorzugsweise mit abrasiven Bürsten, ausgestattet ist.

In der nachfolgenden Beschreibung soll die Erfindung unter Bezugnahme auf die beigefügte(n) Zeichnung(en) näher erläutert werden. Dabei zeigt die Fig. 1 ein Fließschema eines herkömmlichen Verfahrens zur Herstellung von Edelstahlband, die Fig. 2, 3 und 4 zeigen Fließschemata von drei erfindungsgemäßen Verfahrensvarianten, die Fig. 5 stellt schematisch eine herkömmliche Anlage zur Herstellung von Edelstahlband dar und die Fig. 6, 7 und 8 stellen dagegen, ebenfalls schematisch, vorteilhafte Ausführungsbeispiele für Anlagen zur Durchführung des erfindungsgemäßen Verfahrens dar.

Fig. 1 zeigt den Ablauf eines herkömmlichen Verfahrens zur Herstellung eines Edelstahlbandes mit den hintereinander ablaufenden Schritten des Erschmelzens des Edelstahles, des Gießens der Bramme, des Abkühlens der gegossenen Bramme und deren Reinigung vom anhaftenden Zunder, dem nochmaligen Aufheizen, Warmwalzen auf die gewünschte Enddicke des Bandes, dem Abkühlen und Aufwickeln zu einem Bund. Anschließend, jedoch nach einer im Prinzip beliebigen Lagerzeit, kann der Bund vor der Zuführung zur Weiterverarbeitung in einer herkömmlichen kontinuierlichen Glüh- und Beizanlage nochmals geglüht und danach , auf mechanischem und/oder chemischem Weg, entzundert werden, wonach das fertige Band entweder wieder zu einem Bund aufgewickelt oder in Platten zerteilt wird.

Gemäß einer ersten vorteilhaften Variante des Verfahrens, deren Ablauf in Fig. 2 dargestellt ist, folgt dem Erschmelzen des Edelstahles ein Gießen des Rohlings und das Warmwalzen auf die gewünschte Banddicke. Danach folgt ein Abkühlen und das Aufwickeln des Bandes zu einem Bund. Dieser Bund wird gegebenenfalls nach einer gewissen Lagerzeit diskontinuierlich, das heißt, ohne mit einem anderen Bund beispielsweise durch Schweißen verbunden zu werden, geglüht und entzundert, wonach das fertige Band wieder aufgewickelt - oder auch zu Platten zerteilt - wird.

Falls das Band gleich in der gewünschten Dicke gegossen wird, wie dies gemäß einer zweiten, in Fig. 3 dargestellten Variante des Verfahrens der Fall ist, folgt dem Abkühlen des bereits die Enddicke aufweisenden Bandes direkt das diskontinuierliche Glühen und Entzundern des Bandes. Schließlich kann dieses wieder aufgewickelt oder zu Platten zerteilt werden.

Der in Fig. 4 schematisch dargestellte Verfahrensablauf ergänzt den zuvor beschriebenen Ablauf noch dahingehend, daß allenfalls bei Bedarf nach dem Warmwalzen des Bandes und dem darauffolgenden Abkühlen ein Glühen des Bandes erfolgen kann. Erst nach dem nochmaligen Abkühlen folgt dann auf diskontinuierliche Weise nochmals ein Glühen und daran direkt anschließend das Entzundern des Bandes sowie dessen Aufwickeln oder Zerteilen.

In Fig. 5 ist schematisch eine Anlage zur Herstellung von Edelstahlband nach dem herkömmlichen Verfahren dargestellt. In der Pfanne 1 wird der Edelstahl erschmolzen und in der Stranggußanlage 2 gegossen. Von einer Trenneinrichtung 3 werden Stücke mit vorbestimmter Länge abgetrennt, die dann einem Glühofen 4 zugeführt, anschließend in einem Warmwalzwerk 5 auf die gewünschte Enddicke des Bandes gewalzt, in einer Kühlanlage 6 beispielsweise durch Besprühen mit Wasser oder Luftkühlung abgekühlt und schließlich vorzugsweise auf einer Aufhaspel 7 bundweise aufgewickelt werden.

Nacheinander werden derartige Bunde von Edelstahlbändern weiters einer kontinuierlichen Glüh- und Beizanlage zugeführt. Kontinuierlich heißt in diesem Zusammenhang, daß die hintereinander angelieferten Bänder von einer Abhaspel 8 abgewickelt, in einer Schweißanlage 10 miteinander verbunden und als ein "kontinuierliches Band" durch die nachfolgenden Anlagen gezogen werden. Um während des Verschweißens zweier Bänder den kontinuierlichen Durchlauf des vorhergehenden Bandabschnittes nicht zu behindern, muß das Band für diese Zeitspanne aus einem Bandspeicher 11 entnommen werden. Das nochmalige Glühen in der Glühanlage 12 kann oftmals entfallen, während aber die mechanische Vorentzunderung in der Entzunderungsanlage 13, beispielsweise einem "Shot-Blaster", und die chemische Entzunderung in einer Beizsektion 14, allenfalls mit Stromunterstützung, für die geforderte Oberflächenqualität des Bandes unbedingt erforderlich sind. Nach einer Spülanlage 15 zur Entfernung noch auf dem Band befindlicher Beizflüssigkeit gelangt das Band neuerlich in einen Speicher 16, um das Trennen der einzelnen Bandabschnitte durch die Querteilanlage 17 nicht zu behindern, und wird schließlich wieder zu einem Bund auf einer Aufhaspel 18 aufgewickelt.

Die in Fig. 6 dargestellte Ausführungsform der erfindungsgemäßen Anlage umfaßt ebenfalls die Pfanne 1 und die Stranggußanlage 2, von der der gegossene Rohling aber direkt dem Warmwalzwerk 5 zugeführt und nach anschließender Kühlung in der Kühlanlage 6 auf einer Aufhaspel 7 aufgewickelt wird.

Jeder Bund wird von der Abhaspel 8 abgewickelt und direkt einem Glühofen 12 zugeführt, ohne mit einem vorhergehenden oder nachfolgenden Bund verbunden zu werden. Der Anfang jedes Bandes wird durch den Glühofen 12, die direkt anschließende mechanische Entzunderungsanlage 13, die chemische Entzunderungsanlage 14 und die Spülanlage 15 geschoben, bis er die Aufhaspel 18 erreicht. Dort wird der Bandanfang vorzugsweise festgeklemmt und kann dann ausschließlich oder zusammen mit den Vorrichtungen zum Durchschieben des Bandanfanges das Band durch die Anlagen 12, 13, 14 und 15 transportieren, wobei das Band wieder aufgewickelt wird.

Zwischen jeweils zwei Beizbottichen der Beizanlage 14 kann vorteilhafterweise eine Waschbürstmaschine 14a vorgesehen sein, und statt der Aufhaspel 18 könnte eine Querteilanlage zur Zerteilung des fertigen Bandes in Platten vorgesehen sein.

Eine weitere vorteilhafte Ausführungsform für eine erfindungsgemäße Anlage sieht vor, wie in Fig. 7 dargestellt ist, direkt in einer Bandgußanlage 2a ein Band mit der gewünschten Enddicke zu gießen und in einer Kühlanlage 6 abzukühlen. Dieses Band wird anschließend direkt dem Glühofen 12 zugeführt, durch diesen hindurchgeschoben und nach neuerlichem Abkühlen in einer weiteren Kühlanlage 6 der mechanischen Entzunderungsanlage 13 und der chemischen Entzunderungsanlage 14 zugeführt, durch die das Band ebenfalls durchgeschoben wird, bis es nach Passieren der Spülanlage 15 die Aufhaspel 18 oder eine Querteilanlage erreicht hat.

Gemäß der in Fig. 8 dargestellten Variante der Anlage wird das Band nach der Bandgußanlage 2a vorerst auf die gewünschte Dicke warmgewalzt und durchläuft anschließend die im vorigen Absatz beschriebenen Verfahrensschritte und Anlagen, mit der Ausnahme, daß sich dem Glühen direkt die Entzunderung anschließt.

### Ausführungsbeispiele:

### Beispiel 1:

An einer Versuchsanlage wurde kontinuierlich ein Edelstahlband der Qualität AISI 304 in einer Dimension von 350 mm Breite und 10 mm Dicke gegossen, auf 60°C Bandtemperatur abgekühlt und anschließend in einer chemischen Beizanlage vom gebildeten Zunder befreit. Der erste Teil des Bandes wurde mit einer Querteilschere zu 1,5 m langen Platten geschnitten, der Rest auf einer Aufhaspel aufgewickelt. Die technologischen Eigenschaften des Edelstahlbandes entsprachen den Eigenschaften eines konventionell hergestellten Bandes.

### Beispiel 2:

An der gleichen Versuchsanlage wurde kontinuierlich ein Edelstahlband der Qualität AISI 304 in den Dimensionen 350 mm breit und 13 mm dick gegossen, etwas abgekühlt und direkt in einem Warmwalzwerk auf eine Enddicke von 5 mm gewalzt. Nach dem Abkühlen des gewalzten Bandes auf 45°C wurde das Edelstahlband direkt durch eine mechanische und chemische Entzunderungsanlage geschoben, gebeizt, gespült und getrocknet. Erst nach dem Trocknen wurde das Band das erste Mal aufgewickelt. Die technologischen Eigenschaften des Edelstahlbandes entsprachen den Eigenschaften eines konventionell hergestellten Bandes.

### Beispiel 3:

Es wurde ein Edelstahlband der Qualität AISI 316 in den Dimensionen 320 mm breit und 8 mm dick gegossen, auf Raumtemperatur abgekühlt und zu einem Bund aufgewickelt. Nach einer Lagerzeit von einigen Tagen wurde dieses Band in einer getrennten, kontinuierlich arbeitenden Glüh- und Beizlinie mit einem induktiv beheizten Ofen auf 1100°C - 1300°C aufgeheizt, danach mit Luft und Wasser auf ca 50°C abgekühlt, mechanisch und chemisch entzundert und nach dem Spülen und Trocknen erneut aufgewickelt.

### Beispiel 4:

Ein Edelstahlband der Qualität AISI 430 in den Dimensionen 350 mm breit und 15 mm dick wurde gegossen, direkt anschließend in einem Warmwalzwerk auf 7 mm Banddicke gewalzt und danach auf Raumtemperatur abgekühlt und aufgewickelt. Nach einer Lagerzeit von mehreren Tagen wurde dieses Edelstahlband in einer getrennten, kontinuierlich arbeitenden Glüh- und Beizlinie erneut geglüht sowie mechanisch und chemisch entzundert und nach dem Spülen mit Wasser und dem Trocknen wieder aufgewickelt.

### Beispiel 5:

Ein weiteres Edelstahlband der Qualität AISI 430 in den gleichen Dimensionen wie beim vorangehenden Beispiel wurde gegossen, nachgewalzt und abgekühlt. Dieses Band wurde jedoch nicht aufgewickelt, sondern durch eine induktiv betriebene Glühanlage geschoben, in der das Band erneut aufgeheizt, danach abgekühlt und direkt anschließend in eine Entzunderungsanlage geschoben, wo es vom gebildeten Zunder an der Oberfläche befreit wurde. Erst dann wurde das Edelstahlband zum ersten Mal aufgewickelt.

Bei allen Versuchen gemäß den Beispielen 1 bis 5 konnte kein negativer Einfluß der Behandlungsart auf die gewünschten technologischen Eigenschaften der Bänder festgestellt werden.

### Beispiel 6:

Ein konventionell hergestelltes Edelstahlband der Qualität AISI 304 wurde nach dem Warmwalzen von einer Gesamtbreite von 1450 mm in ein Band mit einer Breite von 300 mm und ein weiteres Band von 1150 mm geteilt.

Das breitere Band wurde konventionell in einer kontinuierlich arbeitenden Glüh- und Beizanlage geglüht, mechanisch und chemisch entzundert und wieder aufgewickelt. Das schmale Band wurde in einer diskontinuierlich arbeitenden Schubglüh- und Schubbeizanlage mit einem induktiv beheizten Ofen geglüht, anschließend ebenfalls mechanisch und chemisch entzundert und aufgewickelt. Bei einem Vergleich der technologischen Eigenschaften konnte kein Unterschied zwischen den beiden unterschiedlich behandelten Bändern gefunden werden.

### Beispiel 7:

Ein konventionell hergestelltes Edelstahlband der Qualität AISI 316 wurde nach dem Warmwalzen von einer Gesamtbreite von 1350 mm in ein Band mit einer Breite von 350 mm und ein Band mit einer Breite von 1000 mm geteilt. Während das breitere Band konventionell in einer kontinuierlich arbeitenden Glüh- und Beizanlage geglüht, mechanisch und chemisch entzundert und wieder aufgewickelt wurde, durchlief das schmälere Band eine diskontinuierlich arbeitende Schubglüh- und Schubbeizanlage. Nach dem Glühen im induktiv beheizten Glühofen, dem anschließenden mechanischen und chemischen Entzundern und aufwickeln konnte wiederum keinerlei Unterschied bei den technologischen Eigenschaften der beiden Bänder gefunden werden.

## Patentansprüche

1. Verfahren zur Herstellung von Edelstahlband oder -platten, wobei das gegossene Material
- chargenweise geglüht und abgekühlt wird und
- ohne Zwischenlagerung an die letzte Wärmebehandlung anschließend entzundert wird,
- wobei das Material sowohl durch einen Glühofen als auch durch die Entzunderungsanlage geschoben wird, bis der Anfang des Materials aus der Entzunderungsanlage ausgetreten ist,
- wonach das Material von nach der Entzunderungsanlage befindlichen Einrichtungen durch den Glühofen und die Entzunderungsanlage gezogen wird.

2. Verfahren zur Herstellung von Edelstahlband oder -platten, wobei das Material
- chargenweise gegossen und abgekühlt wird und
- ohne Zwischenlagerung daran anschließend entzundert wird
- wobei das Material sowohl durch einen Glühofen als auch durch die Entzunderungsanlage geschoben wird, bis der Anfang des Materials aus der Entzunderungsanlage ausgetreten ist,
- wonach das Material von nach der Entzunderungsanlage befindlichen Einrichtungen durch den Glühofen und die Entzunderungsanlage gezogen wird.

3. Verfahren nach Anspruch 2, dadurch gekennzeichnet, daß das Material nach dem Gießen vorerst warmgewalzt, abgekühlt, anschließend geglüht und gekühlt und ohne Zwischenlagerung des geglühten Materials nach der letzten Wärmebehandlung entzundert wird.

4. Verfahren nach Anspruch 1 oder 2, dadurch gekennzeichnet, daß bandförmiges Material einer Aufwickelvorrichtung, vorzugsweise einer Aufhaspel, zugeführt und darauf aufgewickelt wird.

5. Verfahren nach Anspruch 4, dadurch gekennzeichnet, daß das Material von der Aufwickelvorrichtung durch die Anlage gezogen wird.

6. Verfahren nach Anspruch 1 oder 2, dadurch gekennzeichnet, daß das Material nach Verlassen der Entzunderungsanlage in Platten geschnitten wird.

7. Verfahren nach einem der Anspruche 1 bis 6, dadurch gekennzeichnet, daß bandförmiges Material, gegebenenfalls vor dem Aufwickeln, geglättet wird, beispielsweise in einer Skin-pass-Anlage.

8. Verfahren nach einem der Ansprüche 1 bis 7, dadurch gekennzeichnet, daß die Entzunderung chemisch, durch Beizen im wässrigen Medium, gegebenenfalls anschließend an eine mechanische Entzunderung, erfolgt.

9. Verfahren nach Anspruch 8, dadurch gekennzeichnet, daß die Entzunderung durch Säuren, beispielsweise Salpetersäure, Schwefelsäure, Salzsäure, Flußsäure oder einer Mischung von zumindest zwei dieser Säuren und/oder wässrigen Lösungen eines oder mehrerer Salze dieser Säuren mit den im Material enthaltenen Metallen, erfolgt.

10. Verfahren nach Anspruch 9, dadurch gekennzeichnet, daß vor der chemischen Entzunderung eine elektrolytische Behandlung des Materials, insbesondere in einer Neutralsalzlösung, erfolgt.

11. Verfahren nach Anspruch 10, dadurch gekennzeichnet, daß das Material abwechselnd anodisch oder kathodisch gepolt wird.

12. Verfahren nach einem der vorangehenden Ansprüche, dadurch gekennzeichnet, daß das Material im Glühofen induktiv erwärmt wird.

13. Vorrichtung zur Herstellung von Edelstahlband oder -platten, enthaltend:
- eine Gießanlage für das Rohmaterial,
- eine Kühlvorrichtung (6) für das gegossene Material,
- eine Schubglühvorrichtung (12),
- eine weitere Kühlvorrichtung (6),
sowie unmittelbar an die Kühlvorrichtung (6) anschließend
- eine Schubbeizanlage (13, 14).

14. Vorrichtung zur Herstellung von Edelstahlband oder -platten, enthaltend:
- eine Warmwalzanlage,
- eine Kühlvorrichtung (6) für das gewalzte Material,
- eine Schubglühvorrichtung (12), und
und unmittelbar anschließend eine Schubbeizanlage.

15. Vorrichtung nach Anspruch 13 oder 14, dadurch gekennzeichnet, daß die Glühvorrichtung (12) als induktiv wirkende Glühvorrichtung ausgebildet ist.

16. Vorrichtung nach einem der Anspruche 13 bis 15, dadurch gekennzeichnet, daß nach der Entzunderungsanlage (13,14) Einrichtungen zum Ergreifen des Anfanges des aus der Entzunderungsanlage austretenden Materials vorgesehen sind, vorzugsweise angetriebene Aufwickelvorrichtung (18), wie etwa eine Aufhaspel.

17. Vorrichtung nach einem der Ansprüche 13 bis 16, dadurch gekennzeichnet, daß nach der Entzunderungsanlage (13,14) eine Querteilschere vorgesehen ist.

18. Vorrichtung nach Anspruch 16 oder 17, dadurch gekennzeichnet, daß zwischen der Entzunderungsanlage (13,14) und der Aufwickelvorrichtung (18) bzw. Querteilschere eine Einrichtung zum Glätten des Materials, vorzugsweise eine Bandglätteinrichtung wie beispielsweise eine Skin-pass-Anlage, vorgesehen ist.

19. Vorrichtung nach einem der Ansprüche 13 bis 18, dadurch gekennzeichnet, daß die Entzunderungsanlage zumindest eine chemische Entzunderungssektion (14), insbesondere eine Beizsektion mit zumindest einem Behälter zur Aufnahme von wässrigen Beizmedien, vorzugsweise Säuren, aufweist.

20. Vorrichtung nach Anspruch 19, dadurch gekennzeichnet, daß in zumindest einem Behälter Elektroden unterschiedlicher Polarität vorhanden sind.

21. Vorrichtung nach Anspruch 19 oder 20, dadurch gekennzeichnet, daß zwischen mindestens zwei Behältern mindestens eine Waschbürstmaschine (14a) vorgesehen ist.

22. Vorrichtung nach Anspruch 19 bis 21, dadurch gekennzeichnet, daß nach Entzunderungsanlage (13,14), insbesondere einer Beizsektion (14), eine Spülsektion (15) vorgesehen ist, die vorzugsweise mit einer Waschbürstmaschine ausgestattet ist.

23. Vorrichtung nach Anspruch 21 oder 22, dadurch gekennzeichnet, daß die Waschbürstmaschine mit abrasiven Bürsten ausgestattet ist.

## Claims

1. Process for production of stainless steel strip or plates in which the cast material is
- annealed and cooled in batches and,
- de-scaled immediately after the last heat treatment stage without intermediate storage,
- pushed both through an annealing furnace as well as through a de-scaling plant until the leading edge of the strip comes out of the de-scaling plant,
- pulled through the annealing furnace and the de-scaling plant by the devices after the de-scaling plant after the leading edge of the strip comes out of the de-scaling plant.

2. Process for production of stainless steel strip or plates in which the material is
- cast and cooled in batches and,
- de-scaled immediately afterwards without intermediate storage,
- pushed both through an annealing furnace as well as through a de-scaling plant until the leading edge of the strip comes out of the de-scaling plant,
- pulled through the annealing furnace and the de-scaling plant by the devices after the de-scaling plant after the leading edge of the strip comes out of the de-scaling plant.

3. Process according to claim 2, characterised by the material first being hot-rolled after casting, cooled, then annealed, cooled and de-scaled without the annealed material going into intermediate storage after the final heat treatment.

4. Process according to claim 1 or 2, characterised by the strip material being fed to a coiling device, preferably a recoiler, and coiled there.

5. Process according to claim 4, characterised by the material being pulled through the plant by the recoiling device.

6. Process according to claim 1 or 2, characterised by the material being cut into plates after leaving the de-scaling plant.

7. Process according to one of the claims 1 to 6, characterised by the strip material being smoothed, if necessary before coiling, on a skin-pass plant for example.

8. Process according to one of the claims 1 to 7, characterised by the material being de-scaled in a chemical process by pickling in an aqueous medium, immediately after mechanical de-scaling if necessary.

9. Process according to claim 8 characterised by the de-scaling process using acids, for example, nitric acid, sulphuric acid, hydrochloric acid, hydrofluoric acid, or a mixture of at least two of these acids and/or aqueous solutions of one or more salts of these acids with the metals contained in the material.

10. Process according to claim 9, characterised by the material undergoing electrolytic treatment before chemical de-scaling.

11. Process according to claim 10, characterised by the material having alternately anodic and cathodic poling.

12. Process according to one of the preceding claims, characterised by the material being heated inductively in the annealing furnace.

13. Device for production of stainless steel strip or plates, containing :
- a casting line for the raw material,
- a cooling device (6) for the cast material,
- a push-type annealing device (12),
- a further cooling device (6),
- a push-type pickling plant (13,14) immediately after the cooling device.

14. Device for production of stainless steel strip or plates, containing
- a hot rolling mill,
- a cooling device (6) for the rolled material,
- a push-type annealing device (12),
- a push-type pickling plant immediately after the annealing device.

15. Device according to claims 13 or 14, characterised in that the annealing device (12) is designed as an inductive annealing device.

16. Device according to one of the claims 10 to 13, characterised by devices being provided after the de-scaling plant (13, 14) to grip the leading end of the material coming out of the de-scaling plant, preferably driven coiling devices (18) such as a recoiler.

17. Device according to one of the claims 13 to 16 characterised by a set of transverse shears being included after the de-scaling plant (13, 14).

18. Device according to claim 16 or 17, characterised by a device being included to smooth the material, preferably a strip smoothing device such as a skin-pass mill, between the de-scaling plant (13, 14) and the coiling device (18) or transverse shears.

19. Device according to one of the claims 13 to 18, characterised by the de-scaling plant having at least one chemical de-scaling section (14), in particular a pickling section with at least one tank to hold aqueous pickling media, preferably acids.

20. Device according to claim 19, characterised by at least one of the tanks containing electrodes of different polarity.

21. Device according to claim 19 or 20, characterised by at least one washing and brushing machine (14a) being provided between at least two tanks.

22. Device according to claims 19 to 21, characterised by a rinsing section (15), preferably with a washing and brushing machine, preferably with abrasive brushes, being included after the de-scaling plant (13, 14), in particular a pickling section (14).

23. Device according to claims 21 or 22, characterised by the washing and brushing machine being fitted with abrasive brushes.

## Revendications

1. Procédé pour la production de bande ou de plaques d'acier inox, où la matière coulée est
- recuite et refroidie par charges, et
- ensuite décalaminée, sans entreposage, après le dernier traitement thermique
- poussée à travers un four à recuire ainsi qu'à travers l'installation de décalaminage, jusqu'à ce que le début de la matière sorte de l'installation de décalaminage
- tirée à travers le four à recuire et l'installation de décalaminage par des dispositifs placés en aval de l'installation de décalaminage.

2. Procédé pour la production de bande ou des plaques d'acier inox, où la matière est
- coulée et refroidie par charges, et
- ensuite décalaminée, sans entreposage
- poussée à travers un four à recuire ainsi qu'à travers l'installation de décalaminage, jusqu'à ce que le début de la matière sorte de l'installation de décalaminage
- tirée à travers le four à recuire et l'installation de décalaminage par des dispositifs placés en aval de l'installation de décalaminage.

3. Procédé selon la revendication 2, caractérisé en ce que la matière, suite à la coulée, est d'abord laminée à chaud, refroidie, puis recuite et refroidie, et décalaminée, sans entreposage, après le dernier traitement thermique de la matière recuite.

4. Procédé selon la revendication 1 ou 2, caractérisé en ce que de la matière en forme de bande est amenée vers un dispositif rouloir, de préférence une enrouleuse, et est enroulée sur celle-ci.

5. Procédé selon la revendication 4, caractérisé en ce que la matière est tirée à travers l'installation par le dispositif rouloir.

6. Procédé selon la revendication 1 ou 2, caractérisé en ce que la matière ayant quitté l'installation de décalaminage est coupée en plaques.

7. Procédé selon une des revendications 1 à 6, caractérisé en ce que de la matière en forme de bande est polie le cas échéant, par exemple sur un laminoir skin-pass.

8. Procédé selon une des revendications 1 à 7, caractérisé en ce que le décalaminage se fait chimiquement par exemple par le décapage dans un milieu aqueux, suivi, le cas échéant, d'un décalaminage mécanique.

9. Procédé selon la revendication 8, caractérisé en ce que le décalaminage se fait par des acides, par exemple, de l'acide nitrique, de l'acide sulfurique, de l'acide fluorhydrique ou un mélange d'au moins deux de ces acides et/ou des solutions aqueuses d'un un de plusieurs sels de ces acides avec les métaux contenus dans la matière.

10. Procédé selon la revendication 9, caractérisé en ce qu'avant le décalaminage chimique un traitement électrolytique de la matière, surtout dans une solution de sel neutre, a lieu.

11. Procédé selon la revendication 10, caractérisé en ce que la matière est soumise à une polarisation alternativement anodique ou cathodique.

12. Procédé selon une des revendications précédantes, caractérisé en ce que la matière est chauffée inductivement dans le four à recuire.

13. Dispositif pour la production de bande ou de plaques d'acier inox, contenant
- une installation à couler pour la matière première,
- un dispositif de refroidissement (6) pour la matière coulée,
- un dispositif à recuire poussé (12),
- un deuxième dispositif de refroidissement (6),
ainsi que, directement après l'installation de refroidissement (6)
- une installation de décapage poussée (13, 14).

14. Dispositif pour la production de bande ou de plaques d'acier inox, contenant :
- un laminoir à chaud
- un dispositif de refroidissement (6) pour la matière laminée,
- un dispositif à recuire poussé (12), et
- une installation de décapage poussée, placée directement après.

15. Dispositif selon la revendication 13 ou 14, caractérisé en ce que le dispositif à recuire (12) est étudié en tant que dispositif inductif.

16. Dispositif selon une des revendications 13 à 15, caractérisé en ce qu'après l'installation de décalaminage (13,14) des dispositifs sont prévus pour la saisie du début de la matière sortant de l'installation de décalaminage, de préférence un dispositif rouloir entraîné (18), telle qu'une enrouleuse.

17. Dispositif selon une des revendications 13 à 16, caractérisé en ce qu'après l'installation de décalaminage (13,14) une cisaille transversale est prévue.

18. Dispositif selon la revendication 16 ou 17, caractérisé en ce qu'entre l'installation de décalaminage (13,14) et le dispositif rouloir (18) ou la cisaille transversale un dispositif de polissage, de préférence un dispositif de polissage de bande comme, par exemple, une installation skin-pass, est prévu.

19. Dispositif selon une des revendications 13 à 18, caractérisé en ce que l'installation de décalaminage, contient au moins une section de décalaminage chimique (14), surtout une section de décapage avec au moins un bac pour la réception des milieux de décapage aqueux, de préférence des acides.

20. Dispositif selon la revendication 19, caractérisé en ce qu'au moins un des bacs contient des électrodes de polarité différente.

21. Dispositif selon la revendication 19 ou 20, caractérisé en ce qu'entre au moins deux bacs au moins une laveuse-brosseuse (14a) est prévue.

22. Dispositif selon la revendication 19 à 21, caractérisé en ce qu'après l'installation de décalaminage (13,14), surtout une section de décapage (14), une section de rinçage (15) est prévue, de préférence équipée d'une laveuse-brosseuse.

23. Dispositif selon la revendication 21 ou 22, caractérisé en ce que la laveuse-brosseuse est équipée de brosses abrasives.
